# EUROPÄISCHE PATENTSCHRIFT

(11) **EP 0 727 517 B1**
(45) Veröffentlichungstag und Bekanntmachung des Hinweises auf die Patenterteilung: **12.04.2000**
(21) Anmeldenummer: 96100302.7
(22) Anmeldetag: 11.01.1996
(51) Int. Cl.: D04H 1/44

(54) **Verfahren zur Herstellung eines verfestigten Faservlieses, verfestigtes Faservlies nach dieser Herstellungsart und Verwendung dieses Vlieses**
Process for manufacturing bonded non-woven material, bonded non-woven material made by this process and use thereof
Procédé pour la fabrication d'une nappe non-tissée consolidée, und nappe non-tissée consolidée obtenue par ce procédé et son utilisation

(30) Priorität: 12.01.1995 DE 19500669
(43) Veröffentlichungstag der Anmeldung: 21.08.1996
(73) Patentinhaber: Fleissner GmbH & Co. Maschinenfabrik, 63328 Egelsbach (DE)
(72) Erfinder: Fleissner, Gerold, CH-6300 Zug (CH)
(74) Vertreter: Neumann, Gerd, Dipl.-Ing.

(56) Entgegenhaltungen:
- EP-A- 0 321 237
- EP-A- 0 333 210
- EP-A- 0 468 799
- US-A- 4 868 958

## Beschreibung

Die Erfindung bezieht sich auf ein Verfahren zur Verfestigung eines Faservlieses aus künstlichen Stapelfasern, wie Polyester- Polyethylen- oder Polypropylenfasern und/oder auch aus solchen Endlosfasern, und/oder Naturfasern, das in einer Dicke von 10 mm und mehr aus reinen Chemiefasern ohne Bindefasern, wie Bikomponenten- oder speziellen Schmelzfasern, und ohne Bindemitteln hergestellt wird.

Krempelfaservliese werden aus Fasern der unterschiedlichsten Art hergestellt. Ganz allgemein haben sie den Vorteil, daß die Kurzfasern im fertigen Vlies wirr durcheinander liegen und deshalb dem Vlies eine bessere Festigkeit in allen Zugrichtungen verleihen. Daneben gibt es Vliese aus Endlosfasern, die nach der Herstellung der Fasern unmittelbar zu einem Vlies z. B. auf ein Endlosband abgelegt werden. Die im von der Krempelmaschine gelieferten Vlies locker verlegten Fasern und auch die eines Spinnvlieses müssen aber zur Herstellung einer in der Praxis befriedigenden Festigkeit miteinander verbunden werden. Dazu ist es bekannt, das Vlies mechanisch zu vernadeln. Durch diesen im Grunde diskontinuierlichen und damit langsamen Verfestigungsvorgang wird das Volumen aber wesentlich vermindert, so daß ein solches mechanisch verfestigtes Nadelvlies für so manche Verwendungsmöglichkeiten nicht brauchbar ist. Außerdem sind dünne Vliese mechanisch gar nicht zu vernadeln.

Es ist weiterhin bekannt, den Fasern Bindemittel beizugeben, z. B. flüssig durch Aufsprühen oder mittels Schaumimprägnierung. Der Nachteil eines solchen Vlieses ist nicht nur die zusätzlich notwendige teure Chemikalie, die nur mit einer gewissen Umweltbelastung hergestellt werden kann, sondern auch die schlechtere Recyclefähigkeit.

Weiterhin ist es bekannt, den Vliesen Fasern niedriger schmelzende Chemiefasern wie auch Bikomponentenfasern beizumischen, die dann durch Wärmeeinwirkung zumindest angeschmolzen werden, damit sie mit den benachbarten Fasern des Vlieses verkleben. Hierbei sind die teuren Bindefasern und der zusätzlich notwendige Energieaufwand beim Erhitzen bis auf die Schmelztemperatur der Bindefasern von Nachteil.

Es ist auch bekannt, die Vliese der genannten Art mittels Wasser zu vernadeln. Die Wasservernadelung hat grundsätzlich den Vorteil, daß es kontinuierlich erfolgt, also höhere Produktionsgeschwindigkeiten möglich sind. Nachteilig sind jedoch die bei der Wasservernadelung entstehenden brettigen, papierähnlichen Produkte.

Dazu ist z. B. die US-A-4 868 958 zu nennen. In diesem Dokument ist zusätzlich eine besondere Konstruktion einer Wasservernadelungstrommel offenbart mit der die von außen auf die Warenbahn gespritzten Wasserstrahlen an der das Siebblech tragenden Konstruktion reflektieren sollen, um auch von unten her eine Verbesserung der Verfestigung der Warenbahn zu erzielen. Eine solche Wasserstrahlverfestigung muß eine Verfestigung quer durch das Vlies zur Folge haben, denn sonst können die Wasserstrahlen nicht noch zusätzlich aufgrund der ihnen noch innewohnenden Energie reflektiert werden. Dort werden aber nur Vliese mit einem Gewicht von vorzugsweise 100, besser 30 g/m² vernadelt, wozu die Vernadelung ggf. auch nur einmal und mit einem Wasserdruck von 20 - 100 bar erfolgen kann. Es wir dort keine Aussage darüber gemacht, daß mit dieser dort offenbarten Trommel ein voluminöses Vlies ohne Bindemittel erzielbar ist. Außerdem ist auch hier nicht von einem Vlies von bis zu 10 mm Dicke die Rede.

Weiterhin ist noch die EP-A-0 321237 zu nennen, die ein naß gelegtes Faservlies offenbart, das zur Verfestigung ebenfalls wasservernadelt wird. Das zu erzielende Vlies soll aber nicht voluminös, sondern flach verfestigt sein, und dabei eine hohe Zwischenschicht-Haftfestigkeit haben. Die Schrift führt dazu weiter aus, daß die vorbekannten trocken gelegten Vliese zur Verfestigung heiß verpreßt werden, was zwar eine ausreichende Oberflächenverfestigung bringt, aber nicht die dort gewünschte Querfestigkeit. Im weiteren geht das Dokument auch auf "Spunlaced"-Vliesstoffe ohne Klebstoffe ein, die auch durch Wasservernadelung verfestigt werden. Im Dokument wird dazu ausgesagt, daß diese Art von Vliese ungenügend verfestigt seien und gegenüber den naß verfestigten Vliesen nachteilig sind.

Der Erfindung liegt die Aufgabe zugrunde, ein Verfahren zur Herstellung eines verfestigten voluminösen Vlieses, wie Krempelfaser- oder Spinnfaservlies, zu entwickeln, bei dem zur Verfestigung keine zusätzlichen Bindechemikalien oder Bindefasern notwendig sind und dennoch die erforderliche Festigkeit auch bei diesem voluminösen Vlies erzielt wird.

Ausgehend von dem Verfahren anfangs genannter Art, wird die Lösung dieser Aufgabe darin gesehen, daß zur Erzielung eines voluminösen, aber dennoch quer verfestigten Faservlieses ein Vlies aus Fasern mit einem Titer zwischen 1 - 15 den und mit einem Gewicht von bis zu 200 g/m² hergestellt und allein mittels einer einmaligen Wasservernadelung gleichmäßig beaufschlagt über die Oberfläche mit nur einem Wasserdruck von bis zu höchstens 60 bar, vorzugsweise 20 - 30 bar, verfestigt wird, und es dann eine Dichte von bis zu 0,05 g/cm³ aufweist.

Es hat sich überraschend gezeigt, daß ein solches Vlies - so wie es von der Krempel oder von den Spinnbalken nach Ablage geliefert wird - zwar beim Wasservernadeln mit diesem Wasserdruck an Volumen verliert, aber nur unbedeutend wenig. Jedenfalls verfilzen die Fasern durch das Auftreffen der Wasserstrahlen mit dem geringen Wasserdruck derart, daß ein ausreichend verfestigtes Vlies von der nur einen Wasservernadelungsmaschine geliefert wird, um industriell verwendet werden zu können. Dabei kann es von Vorteil sein, wenn vor der eigentlichen Wasservernadelung, das Vlies mit Wasser zur Befeuchtung unter Druck beblasen wird. Die Feuchtigkeit kann anschließend leicht aus dem Vlies abgesaugt und evtl. auch durch Wärme entfernt werden. Wegen des großen Volumens ist nur wenig Energie zur Herstellung des trockenen Vlieses notwendig.

Dieses wasservernadelte, voluminöse Vlies ist als Produkt ebenfalls Gegenstand dieser Erfindung. Dies gilt auch für die erfindungsgemäße Verwendung. Es wird auf die Patentansprüche verwiesen.

Dieses Verfahren zur Herstellung eines verfestigten voluminösen Vlieses ist zunächst nur auf die eine Seite des Vlieses angewendet. Die Rückseite (Unterstützungsseite) hat nach der Verfestigungsbehandlung eine andere Oberflächenstruktur. Sollen beide Seiten gleich strukturiert und oberflächenbehandelt sein, so ist selbstverständlich auch die andere Seite des Vlieses einer weiteren Wasservernadelungsmaschine zuzuführen. Dies hat aber mit dem grundsätzlichen Verfahren der einmaligen Behandlung nichts zu tun. Beim beidseitigen Vernadeln wird ein anderes Produkt gewünscht, das aber auch unter den Schutzumfang des Patents fällt.

## Patentansprüche

1. Verfahren zur Verfestigung eines Faservlieses aus künstlichen Stapelfasern, wie Polyester- Polyethylen- oder Polypropylenfasern, und/oder aus solchen Endlosfasern, und/oder Naturfasern, das in einer Dicke von 10 mm und mehr ohne Bindefasern, wie Bikomponenten- oder speziellen Schmelzfasern, und ohne Bindemitteln hergestellt wird, dadurch gekennzeichnet, daß zur Erzielung eines voluminösen, aber dennoch quer verfestigten Faservlieses ein Vlies aus Fasern mit einem Titer zwischen 1 - 15 den und mit einem Gewicht von bis zu 200 g/m² hergestellt und allein mittels einer einmaligen Wasservernadelung gleichmäßig beaufschlagt über die Oberfläche mit nur einem Wasserdruck von bis zu höchstens 60 bar, vorzugsweise 20 - 30 bar, verfestigt wird, und es dann eine Dichte von bis zu 0,05 g/cm³ aufweist.

2. Verfahren nach Anspruch 1, dadurch gekennzeichnet, daß diese Art der Wasservernadelung zur Erzielung einer beidseitig gleichen Oberflächenstruktur des Vlieses zweifach durchgeführt wird, und zwar nacheinander auch auf der Rückseite des Vlieses.

3. Faservlies aus künstlichen Stapelfasern, wie Polyester- Polyethylen- oder Polypropylenfasern, und/oder aus solchen Endlosfasern, und/oder Naturfasern, das mit einem Gewicht von bis zu 200 g/m² in einer Dicke von 10 mm und mehr aus reinen Chemiefasern mit einem Titer größer 5 den ohne Bindefasern, wie Bikomponenten- oder speziellen Schmelzfasern, und ohne Bindemitteln hergestellt und mittels eines ein- oder beidseitig einmaligen Wasservernadelungsverfahrens mit nur einem Wasserdruck von bis zu höchstens 60 bar, vorzugsweise 20 - 30 bar zur Erzielung eines voluminösen Vlieses verfestigt ist, und dann eine Dichte von bis zu 0,05 g/cm³ aufweist.

4. Faservlies nach Anspruch 3 und dessen Fasern bei Verwendung von Stapelfasern eine Stapellänge von 36 - 75 mm oder länger aufweisen.

5. Faservlies nach Anspruch 3 oder 4 und das eine Dichte von 0,01 - 0,03 g/cm³ aufweist.

6. Faservlies nach Anspruch 3 bis 5 und das eine Reißfestigkeit von 5 - 100 N/5 cm, vorzugsweise 10 - 50 N/5 cm aufweist.

7. Verwendung des Faservlieses, das nach der Herstellungsart gemäß Anspruch 1 oder 2 verfestigt ist, als Dochtschicht im Hygiene- oder Sanitärbereich.

8. Verwendung des Faservlieses, das nach der Herstellungsart gemäß Anspruch 1 oder 2 verfestigt ist, als Filterprodukt.

9. Verwendung des Faservlieses, das nach der Herstellungsart gemäß Anspruch 1 oder 2 verfestigt ist, als Watteprodukt in der Kleiderindustrie.

## Claims

1. Method of strengthening a non-woven fibrous material formed from artificial staple fibres, such as polyester, polyethylene or polypropylene fibres, and/or from such endless fibres, and/or natural fibres, which material is produced in a thickness of 10 mm and more without bonding fibres, such as bi-component or special fusion fibres, and without bonding agents, characterised in that, to achieve a voluminous, yet transversely strengthened non-woven fibrous material, a non-woven material is produced from fibres having a titre between 1 - 15 den and having a weight of up to 200 g/m² and strengthened solely by means of a single hydraulic needle-punching operation uniformly effected over the surface with only a hydraulic pressure of up to 60 bar at most, preferably 20 - 30 bar, and it then has a density of up to 0.05 g/cm³.

2. Method according to claim 1, characterised in that this type of hydraulic needle-punching operation to achieve a surface structure of the non-woven material, which structure is identical on both sides, is effected twice, that is to say in succession even on the rear side of the non-woven material.

3. Non-woven fibrous material formed from artificial staple fibres, such as polyester, polyethylene or polypropylene fibres, and/or from such endless fibres, and/or natural fibres, which material is produced with a weight of up to 200 g/m² in a thickness of 10 mm and more from pure chemical fibres having a titre greater than 5 den without bonding fibres, such as bi-component or special fusion fibres, and without bonding agents and is strengthened by means of a single hydraulic needle-punching operational process on one or both sides with only a hydraulic pressure of up to 60 bar at most, preferably 20 - 30 bar, to achieve a voluminous non-woven material, and it then has a density of up to 0.05 g/cm³.

4. Non-woven fibrous material according to claim 3 and the fibres of which, when staple fibres are used, have a staple length of 36 - 75 mm or longer.

5. Non-woven fibrous material according to claim 3 or 4 and which has a density of 0.01 - 0.03 g/cm³.

6. Non-woven fibrous material according to claims 3 to 5 and which has a resistance to tearing/tensile strength of 5 - 100 N/5 cm, preferably 10 - 50 N/5 cm.

7. Use of the non-woven fibrous material, which is strengthened in accordance with the type of manufacture according to claim 1 or 2, as a capillary layer in the hygiene or sanitary sector.

8. Use of the non-woven fibrous material, which is strengthened in accordance with the type of manufacture according to claim 1 or 2, as a filter product.

9. Use of the non-woven fibrous material, which is strengthened in accordance with the type of manufacture according to claim 1 or 2, as padding in the clothes industry.

## Revendications

1. Procédé pour la consolidation d'une nappe fibreuse faite de fibres synthétiques, telles des fibres de polyester, de polyéthylène ou de polypropylène, et/ou de filaments, et/ou de fibres naturelles, qui sur une épaisseur de 10 mm et plus est fabriquée sans fibres de liage, telles que des fibres en fusion à deux composants ou des fibres en fusion spéciales, et sans liants, caractérisé en ce que pour obtenir une nappe fibreuse volumineuse, mais quand même consolidée transversalement, une nappe faite de fibres ayant un titre compris entre 1 et 15 deniers et un poids pouvant atteindre 200g/m² est consolidée uniquement grâce à un aiguilletage par eau unique avec une pression hydraulique de maximum 60 bars, de préférence de 20 à 30 bars, appliquée uniformément sur la surface de la nappe et présente alors une densité pouvant atteindre 0,05 g/cm³.

2. Procédé suivant la revendication 1, caractérisé en ce que cette technique de l'aiguilletage par eau pour obtenir une structure superficielle uniforme sur les deux faces de la nappe est répétée deux fois, et ce successivement aussi sur l'envers de la nappe.

3. Nappe fibreuse faite de fibres synthétiques, telles des fibres de polyester, de polyéthylène ou de polypropylène, et/ou de filaments, et/ou de fibres naturelles, qui pour un poids pouvant atteindre 200g/m² et sur une épaisseur de 10 mm et plus est fabriquée à partir de fibres chimiques pures ayant un titre supérieur à 5 deniers sans fibres de liage, telles que des fibres en fusion à deux composants ou des fibres en fusion spéciales, et sans liants et qui est consolidée grâce un procédé d'aiguilletage par eau unique sur une ou sur les deux faces avec seulement une pression hydraulique de maximum 60 bars, de préférence de 20 à 30 bars, en vue d'obtenir une nappe volumineuse, et qui présente alors une densité pouvant atteindre 0,05 g/cm³.

4. Nappe fibreuse suivant la revendication 3 et dont les fibres ont, lors de l'utilisation de fibres coupées, une longueur de coupe de 36 à 75 mm ou plus.

5. Nappe fibreuse suivant la revendication 3 ou 4 présentant une densité de 0,01 à 0,03 g/cm³.

6. Nappe fibreuse suivant l'une quelconque des revendications 3 à 5 présentant une résistance à la déchirure de 5 à 100 N/5 cm, de préférence de 10 à 50 N/ 5 cm.

7. Utilisation de la nappe fibreuse consolidée par le procédé de fabrication conforme à la revendication 1 ou 2 comme couche formant mèche dans le domaine des installations d'hygiène ou de sanitaires.

8. Utilisation de la nappe fibreuse consolidée par le procédé de fabrication conforme à la revendication 1 ou 2 comme produit filtrant.

9. Utilisation de la nappe fibreuse consolidée par le procédé de fabrication conforme à la revendication 1 ou 2 comme produit de rembourrage dans l'industrie vestimentaire.
